# EUROPÄISCHE PATENTSCHRIFT

(11) **EP 3 414 350 B1**
(45) Veröffentlichungstag und Bekanntmachung des Hinweises auf die Patenterteilung: **05.03.2025**
(21) Anmeldenummer: 17703347.9
(22) Anmeldetag: 25.01.2017
(51) Int. Cl.: C21D 9/00, C21D 9/673, C21D 8/00, C21D 1/20, C21D 1/673

(54) **WÄRMEBEHANDLUNGSVERFAHREN UND EINE VERWENDUNG EINER WÄRMEBEHANDLUNGSVORRICHTUNG**
HEAT TREATMENT METHOD AND USE OF A HEAT TREATMENT DEVICE
PROCÉDÉ DE TRAITEMENT THERMIQUE ET UTILISATION D'UN DISPOSITIF DE TRAITEMENT THERMIQUE

(30) Priorität: 09.02.2016 DE 102016201936
(43) Veröffentlichungstag der Anmeldung: 19.12.2018
(73) Patentinhaber: Schwartz GmbH, 52152 Simmerath (DE)
(72) Erfinder: WILDEN, Frank, 52152 Simmerath (DE); WINKEL, Jörg, 52385 Nideggen-Schmidt (DE); REINARTZ, Andreas, 52156 Monschau (DE)
(74) Vertreter: Keenway Patentanwälte Neumann Heine Taruttis
(86) Internationale Anmeldenummer: PCT/EP2017/051568
(87) Internationale Veröffentlichungsnummer: WO 2017/137259

(56) Entgegenhaltungen:
- EP-A1- 2 548 975
- EP-A1- 2 679 692
- DE-A1- 102014 201 259
- DE-B3- 102010 048 209
- DE-B4- 102010 049 205
- DE-C1- 10 208 216
- US-A1- 2016 010 171

## Beschreibung

Die Erfindung betrifft ein Verfahren und eine Verwendung einer Vorrichtung zur gezielten bauteilzonenindividuellen Wärmebehandlung eines Stahlbauteils.

**In** der Technik besteht bei vielen Anwendungsfällen in unterschiedlichen Branchen der Wunsch nach hochfesten Metallblechteilen bei geringem Teilegewicht.

Beispielsweise ist es in der Fahrzeugindustrie das Bestreben, den Kraftstoffverbrauch von Kraftfahrzeugen zu reduzieren und den CO₂-Ausstoß zu senken, dabei aber gleichzeitig die Insassensicherheit zu erhöhen. Es besteht daher ein stark zunehmender Bedarf an Karosseriebauteilen mit einem günstigen Verhältnis von Festigkeit zu Gewicht. Zu diesen Bauteilen gehören insbesondere A- und B-Säulen, Seitenaufprallschutzträger in Türen, Schweller, Rahmenteile, Stoßstangenfänger, Querträger für Boden und Dach, vordere und hintere Längsträger. Bei modernen Kraftfahrzeugen besteht die Rohkarosse mit einem Sicherheitskäfig üblicherweise aus einem gehärteten Stahlblech mit ca. 1.500MPa Festigkeit. Dabei werden vielfach Al-Si-beschichtete Stahlbleche verwendet. Zur Herstellung eines Bauteils aus gehärtetem Stahlblech wurde der Prozess des so genannten Presshärtens entwickelt. Dabei werden Stahlbleche zuerst auf Austenittemperatur erwärmt, dann in ein Pressenwerkzeug gelegt, schnell geformt und durch das wassergekühlte Werkzeug zügig auf weniger als Martensitstarttemperatur abgeschreckt. Dabei entsteht hartes, festes Martensitgefüge mit ca. 1.500MPa Festigkeit. Ein solcherart gehärtetes Stahlblech weist aber nur eine geringe Bruchdehnung auf. Die kinetische Energie eines Aufpralls kann deshalb nicht ausreichend in Verformungswärme umgesetzt werden. Für die Automobilindustrie ist es daher wünschenswert, Karosseriebauteile herstellen zu können, die mehrere unterschiedliche Dehnungs- und Festigkeitszonen im Bauteil aufweisen, so dass eher feste Bereiche (im Folgenden erste Bereiche) einerseits und eher dehnfähige Bereiche (im Folgenden zweite Bereiche) andererseits in einem Bauteil vorliegen. Einerseits sind Bauteile mit hoher Festigkeit grundsätzlich wünschenswert, um mechanisch hoch belastbare Bauteile mit geringem Gewicht zu erhalten. Auf der anderen Seite sollen auch hochfeste Bauteile partiell weiche Bereiche haben können. Dieses bringt die gewünschte, partiell erhöhte Deformierbarkeit im Crashfall. Nur damit kann die kinetische Energie eines Aufpralls abgebaut werden und so die Beschleunigungskräfte auf Insassen und das übrige Fahrzeug minimiert werden. Zudem erfordern moderne Fügeverfahren entfestigte Stellen, die das Fügen artgleicher oder unterschiedlicher Materialien ermöglichen. Oft müssen beispielsweise Falz- Crimp- oder Nietverbindungen zum Einsatz kommen, die verformbare Bereiche im Bauteil voraussetzen.

Dabei sollten die allgemeinen Ansprüche an eine Produktionsanlage weiterhin beachtet sein: so sollte es zu keiner Taktzeiteinbuße an der Presshärteanlage kommen, die Gesamtanlage sollte uneingeschränkt allgemein verwendet und schnell produktspezifisch umgerüstet werden können. Der Prozess sollte robust und wirtschaftlich sein und die Produktionsanlage nur minimalen Platz benötigen. Die Form und Kantengenauigkeit des Bauteils sollte hoch sein.

Es sind verschiedene Verfahren zur Wärmebehandlung von Bauteilen aus dem Stand der Technik bekannt. Ein allgemeines Verfahren ist aus der EP 2 548 975 A1 bekannt. Weiterhin sind aus der DE 10 2010 048 209 B3, der DE 102 08 216 C1 und der US 2016/0010171 A1 Verfahren bekannt, bei denen Bereiche des Bauteils, die dehnfähige Eigenschaften erhalten sollen, nach einem Abkühlen isotherm auf einer bestimmten gehalten werden. Die damit erzielbaren Dehneigenschaften sind für viele Anwendungen aber unzureichend.

DE102010049205 A1 offenbart eine Warmumformlinie zum Warmumformen von blechförmigem Material und ein Verfahren zum Warmumformen von blechförmigem Material, das als Blechplatine oder als Blechband ausgebildet ist.

Bei allen bekannten Verfahren erfolgt die gezielte Wärmebehandlung des Bauteils in einem zeitintensiven Behandlungsschritt, der wesentlichen Einfluss auf die Taktzeit der gesamten Produktionslinie hat.

Aufgabe der Erfindung ist es daher, ein Verfahren und eine Verwendung einer Vorrichtung zur gezielten bauteilzonenindividuellen Wärmebehandlung eines Stahlbauteils anzugeben, wobei Bereiche unterschiedlicher Härte und Duktilität erzielbar sind, bei dem der Einfluss auf die Taktzeit der gesamten Wärmebehandlungsvorrichtung minimiert ist.

Erfindungsgemäß wird diese Aufgabe durch ein Verfahren mit den Merkmalen des unabhängigen Anspruches 1 gelöst. Vorteilhafte Weiterbildungen des Verfahrens ergeben sich aus den Unteransprüchen 2 bis 4. Die Aufgabe wird ferner durch eine Verwendung der Vorrichtung nach Anspruch 5 gelöst. Vorteilhafte Ausführungsformen der Verwendung der Vorrichtung ergeben sich aus den Unteransprüchen 6 bis 10.

Das Stahlbauteil wird zunächst bis oberhalb Austenitisierungstemperatur AC3 erwärmt, damit sich das Gefüge vollständig in Austenit umwandelt. Bei einem nachfolgenden Härteprozess, beispielsweise dem Presshärteprozess wird dann derart schnell abgeschreckt, dass sich vorrangig martensitisches Gefüge ausbildet und Festigkeiten von rund 1.500MPa erreicht werden. Das Abschrecken erfolgt dabei vorteilhafterweise aus dem vollständig austenitisierten Gefüge. Dazu muss spätestens nach Unterschreiten der Gefügeumwandlungsstarttemperatur ϑ₁, bei der Gefügeumwandlungen starten können, mit mindestens der unteren kritischen Abkühlgeschwindigkeit abgekühlt werden. Beispielsweise sollten bei dem üblicherweise zum Presshärten verwendeten Werkstoff 22MnB5 rund 660°C als Grenze ϑ₁ angesehen werden. Ein zumindest teilweise martensitisches Gefüge kann zwar auch noch entstehen, wenn die Abschreckung bei tieferer Temperatur startet, es ist aber dann eine reduzierte Festigkeit des Bauteils in diesem Bereich zu erwarten.

Dieser Temperaturverlauf ist beim Presshärteverfahren insbesondere für vollständig gehärtete Bauteile üblich.

Ein zweiter Bereich oder mehrere zweite Bereiche werden zunächst ebenfalls bis oberhalb der Austenitisierungstemperatur AC3 erwärmt, damit sich das Gefüge vollständig in Austenit umwandeln kann. Anschließend wird möglichst rasch innerhalb einer Behandlungszeit t_{B} bis zu einer Abkühlstopptemperatur ϑ₂ abgekühlt, die beispielsweise. bei dem Werkstoff 22MnB5 unterhalb 650°C liegen sollte. Die Martensit-Starttemperatur liegt beispielsweise für 22MnB5 bei ca. 410 °C. Ein leichtes Einschwingen in Temperaturbereiche unterhalb der Martensits-Starttemperatur ist ebenfalls möglich. Anschließend wird nicht weiter schnell abgekühlt, so dass sich mehrheitlich bainitisches Gefüge ausbildet. Diese Gefügeumwandlung erfolgt nicht schlagartig, sondern bedarf einer Behandlungszeit. Die Umwandlung erfolgt exotherm. In der Behandlungsstation erfolgt während der Behandlungszeit t_{B} keine aktive Beheizung des oder der zweiten Bereiche. Eine mögliche Temperaturerhöhung des oder der zweiten Bereiche erfolgt während dieser Zeit allenfalls durch Rekaleszenz. Durch Einstellung der Abkühlgeschwindigkeit und/oder der Temperatur, auf die abgekühlt wird, sowie der Verweilzeit bis zum Abpressen des Bauteils, lassen sich grundsätzlich die gewünschten Festigkeits- und Dehnungswerte einstellen, die zwischen der maximal erreichbaren Festigkeit des Gefüges im ersten Bereich und den Werten des unbehandelten Bauteils liegen. Untersuchungen haben gezeigt, dass ein Unterdrücken des Temperaturanstieges infolge der Rekaleszenz durch ein weiteres, erzwungenes Abkühlen eher nachteilig für die erreichbaren Dehnungswerte ist. Ein isothermes Halten auf der Abkühltemperatur scheint deshalb nicht vorteilhaft zu sein.

In einer Ausführungsform außerhalb der beanspruchten Erfindung werden der zweite Bereich oder die zweiten Bereiche in dieser Phase zusätzlich aktiv beheizt. Dies kann beispielsweise durch Wärmestrahlung erfolgen.

In einer Ausführungsform wird die Abkühlstopptemperatur ϑ₂ oberhalb der Martensit-Starttemperatur M_{S} gewählt.

In einer alternativen Ausführungsform wird die Abkühlstopptemperatur ϑ₂ unterhalb der Martensit-Starttemperatur M_{S} gewählt.

Die Wärmebehandlung der ersten und zweiten Bereiche ist prinzipiell unterschiedlich, wobei in erster Linie die Behandlung des zweiten Bereichs oder der zweiten Bereiche eine Abhängigkeit zur Behandlungsdauer hat. Erfindungsgemäß werden zweite Bereiche in einem Ofen zur Erreichung der Austenitisierungstemperatur nachgeordneten Behandlungsstation innerhalb einer Behandlungszeit t_{B} von wenigen Sekunden partiell bis zur Abkühlstopptemperatur ϑ₂ abgekühlt. **In** dieser Behandlungsstation wird, nötigenfalls durch Wärmezufuhr, sichergestellt, dass der erste Bereich beziehungsweise die ersten Bereiche während der Behandlungsdauer nicht unter eine Temperatur fallen, unter der keine ausreichende Martensitbildung beim nachfolgenden Presshärten zu erwarten wäre. Je nach Behandlungsdauer genügt es, die Abstrahlverluste des oder der ersten Bereiche zu minimieren, beispielsweise durch Wärmedämmung oder Reflektoren für Wärmestrahlung.

Optional kann die Behandlungsstation zu diesem Zweck zumindest teilweise beheizt sein. Dazu kann beispielsweise die Wärmeeinbringung über Konvektion oder Wärmestrahlung verwendet werden. In einer vorteilhaften Ausführungsform kann hier auch zusätzlich oder ausschließlich eine Erwärmung über Laserstrahlung zum Einsatz kommen.

Erfindungsgemäß verbleiben die Bauteile eine kurze Zeit, beispielsweise einige Sekunden in der Behandlungsstation, um die Gefügeumwandlung der zweiten Bereiche stattfinden zu lassen.

Sollte die Verweildauer zur ausreichenden Gefügeumwandlung in der Behandlungsstation so groß sein, dass die geforderte Taktzeit nicht mehr erreicht wird, empfiehlt es sich, zwei oder mehrere gleichartige Behandlungsstationen vorzusehen, die aufeinanderfolgend beschickt werden. In einer vorteilhaften Ausführung sind die Kammern übereinander angeordnet. Dabei ist es unerheblich, ob für die Überwindung des Höhenversatzes die Behandlungsstationen vertikal bewegt werden oder das Beschickungssystem die notwendige Vertikalbewegung ausführt.

Als Ofen kann beispielsweise ein Durchlaufofen oder ein Batchofen, wie beispielsweise ein Kammerofen, vorgesehen sein. Durchlauföfen weisen in der Regel eine große Kapazität auf und sind für die Massenproduktion besonders gut geeignet, da sie sich ohne großen Aufwand beschicken und betreiben lassen.

In vorteilhafter Ausführungsform wird das Bauteil nur von einer Seite her angeblasen. Dadurch wird eine klare Trennung von Fördertechnik, beispielsweise unterhalb des Bauteils, und Abkühleinrichtung, beispielsweise oberhalb des Bauteils, erreicht, was die konstruktive Gestaltung der Behandlungsstation oder der Behandlungsstationen erheblich vereinfacht.

Erfindungsgemäß weist die die Behandlungsstation eine Vorrichtung zum schnellen Abkühlen eines oder mehrerer zweiter Bereiche des Stahlbauteils auf. **In** einer bevorzugten Ausführungsform weist die Vorrichtung eine Düse zum Anblasen des oder der zweiten Bereiche des Stahlbauteils mit einem gasförmigen Fluid, beispielsweise Luft oder ein Schutzgas, wie beispielsweise Stickstoff auf.

In einer weiteren vorteilhaften Ausführungsform des Verfahrens erfolgt das Anblasen des zweiten oder der zweiten Bereiche durch Anblasen mit einem gasförmigen Fluid, wobei dem gasförmigen Fluid Wasser, beispielsweise in vernebelter Form, beigefügt ist. Dazu weist die Vorrichtung in einer vorteilhaften Ausführungsform eine oder mehrere Vernebelungsdüsen auf. Durch das Anblasen mit dem mit Wasser versetzten gasförmigen Fluid wird die Wärmeabfuhr aus dem oder aus den zweiten Bereichen erhöht. Mit der Verdampfung des Wassers auf dem Stahlbauteil wird eine große Wärmeabfuhr und ein hoher Energietransport erreicht.

In einer weiteren Ausführungsform wird der zweite beziehungsweise werden die zweiten Bereiche über Wärmeleitung, beispielsweise durch das Inkontaktbringen mit einem Stempel oder mehreren Stempeln gekühlt, der beziehungsweise die eine deutlich niedrigere Temperatur als das Stahlbauteil aufweist oder aufweisen. Dazu kann der Stempel aus einem gut wärmeleitenden Werkstoff hergestellt sein und / oder direkt oder indirekt gekühlt sein. Auch eine Kombination der Kühlungsarten ist denkbar.

Mit dem erfindungsgemäßen Verfahren und der erfindungsgemäßen Verwendung einer Vorrichtung kann Stahlbauteilen mit jeweils einem oder mehreren ersten und/oder zweiten Bereichen, die auch komplex geformt sein können, wirtschaftlich ein entsprechendes Temperaturprofil aufgeprägt werden, da die unterschiedlichen Bereiche konturscharf sehr schnell auf die notwendigen Prozesstemperaturen gebracht werden können. Zwischen den beiden Bereichen sind klar konturierte Abgrenzungen der einzelnen Bereiche realisierbar. Geringe Spreizungen im Temperaturniveau des Bauteils wirken sich vorteilhaft bei der weiteren Verarbeitung in der Presse aus.

Erfindungsgemäß ist es mit dem gezeigten Verfahren und mit der erfindungsgemäßen Verwendung einer Vorrichtung möglich, nahezu beliebig viele zweite Bereiche einzustellen, die innerhalb eines Stahlbauteils zudem jeweils untereinander noch unterschiedliche Festigkeits- und Dehnungswerte aufweisen können. Auch ist die gewählte Geometrie der Teilbereiche frei wählbar. Punkt- oder linienförmige Bereiche sind ebenso wie z.B. großflächige Bereiche darstellbar. Auch die Lage der Bereiche ist unerheblich. Die zweiten Bereiche können vollständig von ersten Bereichen umschlossen sein oder sich am Rand des Stahlbauteils befinden. Selbst eine vollflächige Behandlung ist denkbar. Eine Begrenzung der Anzahl der gleichzeitig behandelten Stahlbauteile ist allenfalls durch das Presshärtewerkzeug oder die Fördertechnik der gesamten Wärmebehandlungsvorrichtung gegeben. Die Anwendung des Verfahrens auf bereits vorgeformte Stahlbauteile ist ebenfalls möglich. Durch die dreidimensional ausgeformten Oberflächen bereits vorgeformter Stahlbauteile ergibt sich lediglich ein höherer konstruktiver Aufwand zur Darstellung der Gegenflächen.

Weiterhin ist es vorteilhaft, dass auch bereits vorhandene Wärmebehandlungsanlangen auf das erfindungsgemäße Verfahren adaptiert werden können. Hierzu muss bei einer konventionellen Wärmebehandlungsvorrichtung mit nur einem Ofen hinter diesem nur die Behandlungsstation vorgesehen und die Beschickungseinrichtungen angepasst werden.

Weitere Vorteile, Besonderheiten und zweckmäßige Weiterbildungen der Erfindung ergeben sich aus den Unteransprüchen und der nachfolgenden Darstellung bevorzugter Ausführungsbeispiele anhand der Abbildungen.

Von den Abbildungen zeigt:
Fig. 1 eine typische Temperaturkurve bei der Wärmebehandlung eines Stahlbauteils mit einem ersten und einem zweiten Bereich
Fig. 2 eine erfindungsgemäß verwendbare thermische Wärmebehandlungsvorrichtung in einer Draufsicht als Schemazeichnung
Fig. 3 eine weitere erfindungsgemäß verwendbare thermische Wärmebehandlungsvorrichtung in einer Draufsicht als Schemazeichnung
Fig. 4 eine weitere erfindungsgemäß verwendbare thermische Wärmebehandlungsvorrichtung in einer Draufsicht als Schemazeichnung

In der **Fig. 1** ist eine typische Temperaturkurve bei der Wärmebehandlung eines Stahlbauteils 200 mit einem ersten Bereich 210 und einem zweiten Bereich 220 gemäß dem erfinderischen Verfahren. Das Stahlbauteil 200 wird im Ofen 110 gemäß des schematisch eingezeichneten Temperaturlaufs ϑ_{200,110} während der Verweilzeit im Ofen t₁₁₀ aufgeheizt auf eine Temperatur oberhalb der AC3-Temperatur. Anschließend wird das Stahlbauteil 200 mit einer Transferzeit t₁₂₀ in die Behandlungsstation 150 transferiert. Dabei verliert das Stahlbauteil Wärme. In der Behandlungsstation wird ein zweiter Bereich 220 des Stahlbauteils 200 schnell abgekühlt, wobei der zweite Bereich 220 schnell gemäß des eingezeichneten Verlaufs ϑ_{220,150} an Wärme verliert. Das Abkühlen endet nach Ablauf der Behandlungszeit t_{B}, die in Abhängigkeit der Dicke des Stahlbauteils 200, den gewünschten Materialeigenschaften und der Größe des zweiten Bereichs 220 nur einige wenige Sekunden beträgt. Der zweite Bereich 220 hat nun die Abkühlstopptemperatur ϑ₂ oberhalb der Martensitstarttemperatur M_{S} erreicht. Dabei kann die Temperatur des ersten Bereichs 210 des Stahlbauteils 200 unter die AC3-Temperatur fallen, was aber nicht zwingend erfolgen muss. Dahingegen kann die Temperatur des zweiten Bereichs 220 des Stahlbauteils 200 gemäß dem eingezeichneten Temperaturverlauf ϑ_{220,130} während der Verweilzeit t₁₅₀ aufgrund der Rekaleszenz leicht wieder ansteigen, ohne die AC3-Temperatur zu erreichen, bevor sie dann langsam weiter fällt.

Nach Beendigung der Verweilzeit t₁₅₀ des Stahlbauteils 200 in der Behandlungsstation wird es während der Transferzeit t₁₃₁ in ein Presshärtewerkzeug 160 transferiert, wo es während der Verweilzeit t₁₆₀ umgeformt und gehärtet wird.

**Fig. 2** zeigt eine erfindungsgemäß verwendbare Wärmebehandlungsvorrichtung 100 in 90°-Anordnung. Die Wärmebehandlungsvorrichtung 100 weist eine Beladungsstation 101 auf, über die Stahlbauteile dem Ofen 110 zugeführt werden. Weiterhin weist die Wärmebehandlungsvorrichtung 100 die Behandlungsstation 150auf. Weiter in Hauptdurchflussrichtung D hinter Ofen 110 angeordnet befindet sich eine Entnahmestation 131, die mit einer Positioniervorrichtung (nicht gezeigt) ausgerüstet ist. Die Hauptdurchflussrichtung knickt nun um im Wesentlichen 90° ab, um ein Presshärtewerkzeug 160 in einer Presse (nicht gezeigt) folgen zu lassen, in dem das Stahlbauteil 200 pressgehärtet wird. In Achsrichtung des-Ofens 110 ist ein Behälter 161 angeordnet, in den Ausschussteile verbracht werden können.

**Fig. 3** zeigt eine erfindungsgemäß verwendbare Wärmebehandlungsvorrichtung 100 in gerader Anordnung. Die Wärmebehandlungsvorrichtung 100 weist eine Beladungsstation 101 auf, über die Stahlbauteile dem Ofen 110 zugeführt werden.

Weiterhin weist die Wärmebehandlungsvorrichtung 100 die Behandlungsstation 150 auf. Weiter in Hauptdurchflussrichtung D hinter Ofen 110 angeordnet befindet sich eine Entnahmestation 131, die mit einer Positioniervorrichtung (nicht gezeigt) ausgerüstet ist. Weiter folgt in nun weiter gerader Hauptdurchflussrichtung ein Presshärtewerkzeug 160 in einer Presse (nicht gezeigt), in dem das Stahlbauteil 200 pressgehärtet wird. Im Wesentlich in 90° zu der Entnahmestation 131 ist ein Behälter 161 angeordnet, in den Ausschussteile verbracht werden können.

Fig 4 zeigt eine weitere Variante einer erfindungsgemäß verwendbaren Wärmebehandlungsvorrichtung 100. Die Wärmebehandlungsvorrichtung 100 weist wieder eine Beladungsstation 101 auf, über die Stahlbauteile dem Ofen 110 zugeführt werden. Der Ofen 110 ist bei dieser Ausführung vorzugsweise als Durchlaufofen ausgebildet. Weiterhin weist die Wärmebehandlungsvorrichtung 100 die Behandlungsstation 150 auf. Die Entnahmevorrichtung 131 kann beispielsweise über eine Greifvorrichtung (nicht gezeigt) verfügen. Die Entnahmestation 131 entnimmt beispielsweise mittels der Greifvorrichtung die Stahlbauteile 200 aus dem Ofen 110. Im Gegensatz zu der in Fig. 2 gezeigten Ausführungsform ist hier die Behandlungsstation 150 auf dem Ofen 110 angeordnet. Diese Anordnung spart Aufstellungsfläche. Die Hauptdurchflussrichtung wechselt bei dieser Ausführungsform die Ebene, in dem das Stahlbauteil 200 von der Entnahmestation nach dem Verlassen des Ofens 110 angehoben und in die Behandlungsstation 150 eingelegt wird. Nach Ablauf der Verweilzeit t ₁₅₀ des Stahlbauteils 200 in der Behandlungsstation 150 entnimmt die Entnahmestation 131 das Stahlbauteil 200 wieder der Behandlungsstation 150 und legt es in ein in einer Presse eingebautes Presshärtewerkzeug 160 ein. In der gezeigten Ausführungsform ist die Presse in Linie mit dem Ofen 110 angeordnet, während ein Behälter 161 für Ausschuss im Winkel zur Ofenachse angeordnet ist. Die Positionen von Presse mit Werkzeug 160 und Behälter 161 können auch vertauscht werden.

Die hier gezeigten Ausführungsformen stellen nur Beispiele für die vorliegende Erfindung dar und dürfen daher nicht einschränkend verstanden werden. Alternative durch den Fachmann in Erwägung gezogene Ausführungsformen sind gleichermaßen vom Schutzbereich der vorliegenden Erfindung umfasst.

### Bezugszeichenliste:

- 100: Wärmebehandlungsvorrichtung
- 110: Ofen
- 131: Entnahmestation
- 150: Behandlungsstation
- 160: Presshärtewerkzeug
- 161: Behälter
- 200: Stahlbauteil
- 210: erster Bereich
- 220: zweiter Bereich
- D: Hauptdurchflussrichtung
- M_{S}: Martensit-Starttemperatur
- t_{B}: Behandlungszeit
- t₁₁₀: Verweilzeit im Ofen
- t₁₂₀: Transferzeit Stahlbauteil in Behandlungsstation
- t₁₃₁: Transferzeit Stahlbauteil in Presshärtewerkzeug
- t₁₅₀: Verweilzeit in Behandlungsstation
- t₁₆₀: Verweilzeit im Presshärtewerkzeug
- ϑ₁: Gefügeumwandlungsstarttemperatur
- ϑ₂: Abkühlstopptemperatur
- ϑ₃: Innentemperatur Ofen
- ϑ_{200,110}: Temperaturverlauf des Stahlbauteils im Ofen
- ϑ_{210,150}: Temperaturverlauf des ersten Bereichs des Stahlbauteils in der Behandlungsstation
- ϑ_{220,150}: Temperaturverlauf des zweiten Bereichs des Stahlbauteils in der Behandlungsstation
- ϑ_{200,160}: Temperaturverlauf des Stahlbauteils in dem Presshärtewerkzeug

## Patentansprüche

1. Verfahren zur gezielten bauteilzonenindividuellen Wärmebehandlung eines Stahlbauteils (200), wobei in dem Stahlbauteil (200) in einem oder mehreren ersten Bereichen (210) ein vorrangig austenitisches Gefüge einstellbar ist, aus dem durch Abschrecken ein mehrheitlich martensitisches Gefüge ausbildbar ist, und in einem oder mehreren zweiten Bereichen (220) ein mehrheitlich bainitisches Gefüge eingestellt wird,
**dadurch gekennzeichnet,**
**dass** das Stahlbauteil (200) zunächst in einem Ofen (110) auf eine Temperatur oberhalb der AC3-Temperatur aufgeheizt wird, so dass sich das Gefüge des Stahlbauteils (200) vollständig in Austenit umwandelt, das Stahlbauteil (200) anschließend in eine Behandlungsstation (150) transferiert wird und in der Behandlungsstation (150) die ein oder mehreren zweiten Bereiche (220) des Stahlbauteils (200) während einer Behandlungszeit t_{B} auf eine Abkühlstopptemperatur ϑ₂ abgekühlt werden, wobei während einer Verweilzeit t₁₅₀ in der Behandlungsstation (150) keine aktive Beheizung des oder der zweiten Bereiche (220) erfolgt, und wobei eine Temperaturerhöhung des oder der zweiten Bereiche (220) während der Verweilzeit t₁₅₀ in der Behandlungsstation (150) durch Rekaleszenz nicht unterdrückt wird und die ein oder mehreren ersten Bereiche (210) des Stahlbauteils (200) während der Verweilzeit t₁₅₀ nicht unter eine Temperatur fallen, unter der keine ausreichende Martensitbildung bei einem nachfolgenden Presshärten zu erwarten wäre.

2. Verfahren nach Anspruch 1,
wobei die Abkühlstopptemperatur ϑ₂ oberhalb der Martensitstarttemperatur M_{S} gewählt wird.

3. Verfahren nach Anspruch 1,
wobei die Abkühlstopptemperatur ϑ₂ unterhalb der Martensitstarttemperatur M_{S} gewählt wird.

4. Verfahren nach einem der vorherigen Ansprüche,
wobei der oder die zweiten Bereiche (220) durch einseitiges Anblasen mit einem Fluid abgekühlt werden.

5. Verwendung einer Wärmebehandlungsvorrichtung (100) zur Durchführung eines Verfahrens nach einem der Ansprüche 1 bis 3, wobei die Wärmebehandlungsvorrichtung (100) den Ofen (110) zur Aufheizung des Stahlbauteils (200) auf eine Temperatur oberhalb AC3-Temperatur aufweist, und wobei die Wärmebehandlungsvorrichtung (100) weiterhin die Behandlungsstation (150) aufweist, wobei die Behandlungsstation (150) eine Vorrichtung zum schnellen Abkühlen des einen oder der mehreren zweiten Bereiche (220) des Stahlbauteils (200) und Mittel, um die Temperatur des einen oder der mehreren ersten Bereiche (210) über der Gefügeumwandlungstemperatur zu halten aufweist, wobei die Wärmebehandlungsvorrichtung (100) Mittel zum Transferieren des Stahlbauteils (200 von dem Ofen (110) in die Behandlungsstation (150) aufweist.

6. Verwendung nach Anspruch 5,
wobei die Vorrichtung zum schnellen Abkühlen des einen oder der mehreren zweiten Bereiche (220) des Stahlbauteils (200) eine Düse zum Anblasen des oder der zweiten Bereiche (220) des Stahlbauteils (200) mit einem gasförmigen Fluid aufweist.

7. Verwendung gemäß einem der Ansprüche 5 oder 6,
wobei die Vorrichtung zum schnellen Abkühlen des einen oder der mehreren zweiten Bereiche (220) des Stahlbauteils (200) eine Düse zum Anblasen des oder der zweiten Bereiche (220) des Stahlbauteils (200) mit einem gasförmigen Fluid, dem Wasser beigemischt ist, aufweist.

8. Verwendung gemäß einem der Ansprüche 6 oder 7,
wobei die Düse zum Anblasen des oder der zweiten Bereiche (220) des Stahlbauteils (200) ausschließlich auf einer Seite der Behandlungsstation (150) angeordnet ist, so dass das Stahlbauteil (200) ausschließlich einseitig anblasbar ist.

9. Verwendung gemäß einem der Ansprüche 5 bis 8,
wobei die Behandlungsstation (150) Wärmereflektoren aufweist.

10. Verwendung gemäß einem der Ansprüche 5 bis 9,
wobei die Behandlungsstation (150) wärmegedämmte Wandungen aufweist.

## Claims

1. Method for targeted component-zone-specific heat treatment of a steel component (200), wherein, in the steel component (200), a primarily austenitic microstructure, from which a predominantly martensitic microstructure is able to be formed by way of quenching, is able to be established in one or more first regions (210), and a predominantly bainitic microstructure is established in one or more second regions (220),
**characterized**
**in that** the steel component (200) is firstly heated in a furnace (110) to a temperature above the AC3 temperature, so that the microstructure of the steel component (200) is transformed completely into austenite, and the steel component (200) is then transferred to a treatment station (150) and, in the treatment station (150), the one or more second regions (220) of the steel component (200) are cooled during a treatment time t_{B} to a cooling stop temperature ϑ₂, wherein, during a dwell time t₁₅₀ in the treatment station (150), no active heating of the second region(s) (220) takes place, and wherein an increase in the temperature of the second region(s) (220) during the dwell time t₁₅₀ in the treatment station (150) as a result of recalescence is not prevented and, during the dwell time t₁₅₀, the one or more first regions (210) of the steel component (200) do not fall below a temperature below which insufficient formation of martensite during a subsequent press-hardening process would be expected.

2. Method according to Claim 1,
wherein the cooling stop temperature ϑ₂ is selected to be above the martensite start temperature M_{S}.

3. Method according to Claim 1,
wherein the cooling stop temperature ϑ₂ is selected to be below the martensite start temperature M_{S}.

4. Method according to one of the preceding claims,
wherein the second region(s) (220) is/are cooled by way of blowing on one side using a fluid.

5. Use of a heat-treatment apparatus (100) for carrying out a method according to one of Claims 1 to 3, wherein the heat-treatment apparatus (100) has the furnace (110) for heating the steel component (200) to a temperature above the AC3 temperature, and wherein the heat-treatment apparatus (100) furthermore has the treatment station (150), wherein the treatment station (150) has an apparatus for rapid cooling of the one or more second regions (220) of the steel component (200) and has means for keeping the temperature of the one or more first regions (210) above the microstructure-transformation temperature, wherein the heat-treatment apparatus (100) has means for transferring the steel component (200) from the furnace (110) to the treatment station (150).

6. Use according to Claim 5,
wherein the apparatus for rapid cooling of the one or more second regions (220) of the steel component (200) has a nozzle for blowing a gaseous fluid onto the second region(s) (220) of the steel component (200).

7. Use according to either of Claims 5 and 6,
wherein the apparatus for rapid cooling of the one or more second regions (220) of the steel component (200) has a nozzle for blowing a gaseous fluid admixed with water onto the second region(s) (220) of the steel component (200).

8. Use according to either of Claims 6 or 7,
wherein the nozzle for blowing onto the second region(s) (220) of the steel component (200) is arranged only on one side of the treatment station (150), so that blowing onto the steel component (200) is possible on one side only.

9. Use according to one of Claims 5 to 8,
wherein the treatment station (150) has heat reflectors.

10. Use according to one of Claims 5 to 9,
wherein the treatment station (150) has thermally insulated walls.

## Revendications

1. Procédé de traitement thermique ciblé d'un composant en acier (200) adapté à des zones du composant, une structure principalement austénitique pouvant être ajustée dans une ou plusieurs premières zones (210) dans le composant en acier (200), à partir de laquelle une structure majoritairement martensitique peut être formée par trempe, et une structure majoritairement bainitique étant ajustée dans une ou plusieurs deuxièmes zones (220),
**caractérisé en ce que**
le composant en acier (200) est d'abord chauffé dans un four (110) à une température supérieure à la température AC3, de telle sorte que la structure du composant en acier (200) se transforme complètement en austénite, le composant en acier (200) est ensuite transféré dans un poste de traitement (150) et, dans le poste de traitement (150), les une ou plusieurs deuxièmes zones (220) du composant en acier (200) sont refroidies pendant un temps de traitement t_{B} à une température d'arrêt de refroidissement ϑ₂, aucun chauffage actif de la ou des deuxièmes zones (220) n'étant effectué pendant un temps de séjour t₁₅₀ dans le poste de traitement (150), et une augmentation de température de la ou des deuxièmes zones (220) pendant le temps de séjour t₁₅₀ dans le poste de traitement (150) par recalescence n'étant pas supprimée, et les une ou plusieurs premières zones (210) du composant en acier (200) ne chutant pas, pendant le temps de séjour t_{150,} en dessous d'une température en dessous de laquelle on ne pourrait pas s'attendre à une formation de martensite suffisante lors d'un durcissement par compression ultérieur.

2. Procédé selon la revendication 1, dans lequel la température d'arrêt de refroidissement ϑ₂ est choisie au-dessus de la température de début de martensite M_{S}.

3. Procédé selon la revendication 1, dans lequel la température d'arrêt de refroidissement ϑ₂ est choisie en dessous de la température de début de martensite M_{S}.

4. Procédé selon l'une quelconque des revendications précédentes, dans lequel la ou les deuxièmes zones (220) sont refroidies par soufflage d'un côté avec un fluide.

5. Utilisation d'un dispositif de traitement thermique (100) pour la mise en œuvre d'un procédé selon l'une quelconque des revendications 1 à 3, le dispositif de traitement thermique (100) présentant le four (HO) pour chauffer le composant en acier (200) à une température supérieure à la température AC3, et le dispositif de traitement thermique (100) présentant en outre le poste de traitement (150), le poste de traitement (150) présentant un dispositif pour refroidir rapidement les une ou plusieurs deuxièmes zones (220) du composant en acier (200) et des moyens pour maintenir la température des une ou plusieurs premières zones (210) au-dessus de la température de transformation de la structure, le dispositif de traitement thermique (100) présentant des moyens pour transférer le composant en acier (200) du four (110) au poste de traitement (150).

6. Utilisation selon la revendication 5, dans laquelle le dispositif de refroidissement rapide des une ou plusieurs deuxièmes zones (220) du composant en acier (200) présente une buse de soufflage d'un fluide gazeux sur la ou les deuxièmes zones (220) du composant en acier (200).

7. Utilisation selon l'une quelconque des revendications 5 ou 6, dans laquelle le dispositif de refroidissement rapide des une ou plusieurs deuxièmes zones (220) du composant en acier (200) présente une buse de soufflage d'un fluide gazeux mélangé à de l'eau sur la ou les deuxièmes zones (220) du composant en acier (200).

8. Utilisation selon l'une quelconque des revendications 6 ou 7, dans laquelle la buse de soufflage sur la ou des deuxièmes zones (220) du composant en acier (200) est agencée exclusivement d'un côté du poste de traitement (150), de manière à pouvoir souffler sur le composant en acier (200) exclusivement d'un côté.

9. Utilisation selon l'une quelconque des revendications 5 à 8, dans laquelle le poste de traitement (150) présente des réflecteurs de chaleur.

10. Utilisation selon l'une quelconque des revendications 5 à 9, dans laquelle le poste de traitement (150) présente des parois isolées thermiquement.
